# EUROPÄISCHE PATENTSCHRIFT

(11) **EP 0 442 864 B1**
(45) Veröffentlichungstag und Bekanntmachung des Hinweises auf die Patenterteilung: **22.06.1994**
(21) Anmeldenummer: 91890010.1
(22) Anmeldetag: 24.01.1991
(51) Int. Cl.: B21B 1/16, B21B 3/02

(54) **Verfahren und Anordnung zum Walzen von Stab- und Drahtmaterial**
Method and arrangement for rolling of rods and wires
Méthode et arrangement pour le laminage de barres et fils

(30) Priorität: 13.02.1990 AT 319/90
(43) Veröffentlichungstag der Anmeldung: 21.08.1991
(73) Patentinhaber: BÖHLER Edelstahl GmbH, A-8605 Kapfenberg (AT)
(72) Erfinder: Lösch, Hans, Dipl.-Ing., A-8605 Kapfenberg (AT); Rischka, Franz, A-8600 Bruck/Mur (AT); Eilmer, Johann, A-8600 Bruck/Mur (AT); Strahlhofer, Karl, A-8605 Kapfenberg (AT)
(74) Vertreter: Wildhack, Helmut, Dipl.-Ing. Dr.

(56) Entgegenhaltungen:
- EP-A- 0 098 658
- EP-A- 0 314 667
- AT-B- 0 256 006
- CH-A- 0 669 128
- DE-A- 2 352 880
- DE-A- 2 455 922

## Beschreibung

Die Erfindung betrifft ein Verfahren und eine Anordnung zum Walzen von Draht- und Stabmaterial aus metallischen Werkstoffen, wobei dem Walzgut eine Verminderung der Querschnittsfläche von mindestens 50̸% erteilt wird.

Für eine Herstellung von Draht- und Stabmaterial werden durchwegs Walz- oder Ziehverfahren angewendet, wobei Vormaterial mit großer Querschnittsfläche bzw. mit großem Durchmesser, insbesondere über 10̸ mm, durch Walzen bei hohen Temperaturen, vorzugsweise über 10̸0̸0̸°C, und Vormaterial mit geringem Durchmesser, insbesondere unter 5 mm, durch Ziehen, zumeist in mehreren Schritten, bei Raumtemperatur, gegebenenfalls mit Weichglühbehandlungen zwischen den Ziehschritten, verformt wird.

Bei einem bekannten Verfahren der genannten Gattung ( CH-PS-654 496) wird Draht mit geringem Querschnitt hergestellt, indem ein kontinuierliches isothermes Walzen in einer mit beheizten Walzen ausgerüsteten Walzenstraße angewendet wird, wonach gegebenenfalls ein anschließendes Ziehen ohne Zwischenglühung erfolgt. Dabei wird die Vorwärm-und Walztemperatur hoch gewählt, um eine Materialverfestigung zu vermeiden bzw. Zwischenglühoperationen einzusparen. Nachteilig dabei sind eine Oxidation der Oberfläche, eine grobe Gefügestruktur sowie die Härtung von höher kohlenstoffhaltigen Legierungen bei rascher Abkühlung aus der Walzhitze.

Bei einem anderen Verfahren zum Warmwalzen von hochfestem Stahl (GB-PA 2 194 186) wird das Walzgut in mindestens zwei Schritten gewalzt, wobei der letzte Schritt mit einer Verformung von mindestens 50̸% mit mindestens zwei Walzschritten bei einer Temperatur, welche nahe, aber über der AR₃ Temperatur der Legierung liegt, durchgeführt wird. Nachteilig dabei sind eine Oxidation des Vormaterials bei der Erwärmung und ein erhöhter Walzenverschleiß sowie Gefügeinhomogenitäten über den Querschnitt des Werkstückes durch gegebenenfalls Bildung von Oberflächenmartensit bei Zwischenkühlungen.

Bei einem weiteren Walzverfahren zur Herstellung von Stahlband (DE-OS 2 725 155) wurde vorgeschlagen, einen Draht entkohlungsfrei in neutraler Atmosphäre auf eine höhere Temperatur als die AC₃ Temperatur der Legierung zu erhitzen und bei dieser Temperatur zu walzen, wonach das gewalzte Material abgekühlt und isotherm bis zur Erzielung einer bainitischen Struktur in einem Bereich oberhalb des Martensitpunktes gehalten wird. Nachteilig bei diesem für die Erzeugung von Verstärkungselementen in Fahrzeugluftreifen vorgesehenen Verfahren sind ein Vergütungsgefüge, welches im wesentlichen keine Weiterverarbeitung mittels thermischer Prozesse vorsieht, sowie die weitgehend durch den Umwandlungsvorgang nicht verringerte Austenitkorngröße.

Aus der FR-PS-2 579 116 ist zur kontinuierlichen Herstellung von metallischen Profilen ein Verfahren bekannt, bei welchem ein Draht-oder Stabmaterial der Bevorratungseinrichtung entnommen und in einer Rollenrichtmaschine gerade gerichtet wird, wonach das Walzgut zuerst konduktiv vorgewärmt und anschließend induktiv endgewärmt und mit mehreren Walzschritten verformt wird. Dieses Verfahren ist aufwendig, weil eine Oberflächenreinigung des Walzgutes, z.B. durch Bürsten, vor der Konduktiverwärmung erforderlich sein kann. Weiters können dabei durch Unebenheiten der Oberfläche und daher punktförmiger Stromeinleitung in das Vormaterial in diesem Einbrennstellen oder Bereiche, die kurzfristig auf hohe Temperatur gebracht werden und somit aufhärten, gebildet werden. Mittels aufwendiger induktiver Endwärmung sollen bessere Aufheizbedingungen erreicht werden. Durch den Richtvorgang entstehen im Vormaterial stellenweise, insbesondere in der oberflächennahen Zone des Vormaterials, plastische Verformungen bzw. verfestigte Stellen, die bei einer Walzung unterhalb der Umwandlungstemperatur des Materials Inhomogenitäten im Gefüge des Werkstoffes bewirken können.

Für ein Warmziehen von härtbaren Stählen wurde gemäß AT-PS 227643 ein Verfahren vorgeschlagen, mit welchem das Ziehgut konduktiv bis zu einer Temperatur unter A1 erwärmt wird. Dieses Verfahren ist weitgehend nur für oberflächenbehandeltes bzw. oberflächenbearbeitetes Vormaterial geeignet, wobei die Gefügestruktur vom Ziehvorgang und insbesondere vom Gefügezustand im Vormaterial abhängig ist.

Der Erfindung liegt die Aufgabe zugrunde, ein gattungsgemäßes Verfahren zu schaffen, mit welchem auf einfache Weise ein eine geringe Querschnittsfläche aufweisendes Walzprodukt mit hoher Oberflächengüte und mit über den Querschnitt homogen ausgebildeter feinerer Gefügestruktur des Werkstoffes mit vorteilhaften Gebrauchseigenschaften und guter Weiterverarbeitbarkeit hergestellt werden kann.

Diese Aufgabe wird bei einem Verfahren der eingangs genannten Art durch die kennzeichnenden Merkmale des Anspruchs 1 gelöst. Vorteilhafte Ausgestaltungen und Weiterbildungen sind in den Ansprüchen 2 bis 4 gekennzeichnet.
Weiters ist es Aufgabe der Erfindung, eine Anordnung zum Walzen anzugeben, welche sich durch einen besonders einfachen Aufbau auszeichnet und eine Herstellung von Walzprodukten mit hoher Genauigkeit und besonderen Eigenschaften gewährleistet. Diese weitere Aufgabe wird bei einer gattungsgemäßen Anordnung durch die kennzeichnenden Merkmale des Anspruchs 5 gelöst. Weitere bevorzugte Weiterbildungen der Erfindung ergeben sich aus den kennzeichnenden Merkmalen der Ansprüche 6 bis 8.

Das erfindungsgemäße Verfahren zeichnet sich dadurch aus, daß vor dem Aufwärmen auf eine Temperatur verbesserter Verformbarkeit und einem anschließenden Walzen das Vormaterial bzw. Walzgut in einem ersten Schritt vorverformt und verfestigt wird, wobei dessen Werkstoffeigenschaften geändert und ein innerer Spannungszustand im Werkstoff eingestellt werden. Es hat sich gezeigt, daß eine Verringerung der Querschnittsfläche des Walzgutes bei einer Vorverformung von mindestens 1,8% vorzugsweise bei im wesentlichen Raumtemperatur, eine Verfestigung und Einstellung eines innerern Spannungszustandes im Werkstoff bewirkt, bei welcher neue Versetzungen im Kristallgitter erzeugte Versetzungen zum Wandern gebracht und gegenseitig blockiert werden und dadurch eine Gitterverspannung herstellen. Wie sich überraschenderweise weiter gezeigt hat, wird durch die im zweiten Schritt des erfindungsgemäßen Verfahrens vorgesehene Erwärmung des Walzgutes, bei härtbaren Stählen vorzugsweise auf eine Temperatur knapp unterhalb der Umwandlungstemperatur bzw. der Ac1- Temperatur, die Gitterspannung labilisiert und bei der nachfolgenden Walzverformung schon bei geringen Verformungsgraden von mindestens 10 % je Stich eine besondere Kornfeinung erreicht, die mit den weiteren Walzschritten im Gesamtausmaß von mindestens 50 % intensiviert wird. Wird eine tiefreichende Vorverformung durch Kaltwalzen mit einer Querschnittsflächenverminderung von mindestens 1,8 % durchgeführt, so ergibt sich im Walzprodukt eine besonders homogene, fein ausgebildete Gefügestruktur des Werkstoffes mit vorteilhaften Gebrauchseigenschaften.
Es hat sich auch gezeigt, daß durch die Vorverformung die Übergangsbedingungen für den elektrischen Strom im Kontaktbereich einer Konduktiverwärmungseinrichtung wesentlich verbessert werden, so daß daraus keinerlei Oberflächen- und Gefügefehler durch eine Lichtbogenbildung und/oder örtliche Materialüberhitzung entstehen. Eine durch die Vorverformung erreichbare Querschnittsflächenkonstanz des Walzgutes bewirkt zusätzlich eine leichtere und genauere Temperaturregelung bei der konduktiven Erwärmung.

Bei einer Verwendung von gebeiztem oder entzundertem Vormaterial ist das erfindungsgemäße Verfahren besonders vorteilhaft anwendbar und es können damit Walzprodukte mit besonderer Innen- und Oberflächengüte hergestellt werden.

Die Erfindung betrifft auch eine Anordnung zur Durchführung des Verfahrens. Aus der EP-A-0314667 ist eine Walzvorrichtung zur Umformung von Stählen, Metallen und Legierungen mit geringem Formänderungsvermögen bei Raumtemperatur bekannt, welche im wesentlichen aus einer Erwärmungseinrichtung mittels direkten Stromdurchganges durch das Walzgut zur Einstellung der Temperatur, einer Temperaturausgleichseinrichtung und einer Verformungseinrichtung für eine mindestens zweistufige Verformung des Walzgutes besteht. Ausgehend von diesem Stand der Technik wird die Erfindung anhand der schematischen Zeichnung näher erläutert.

Es zeigt Fig. 1 den prinzipiellen Aufbau der Anordnung.

Bei der in Fig. 1 dargestellten Anordnung wird ein Vormaterial (7) im entzunderten, gebeizten, geschliffenen od. dgl; Zustand einer Bereitstellungseinrichtung (1), z.B. einer Trommel (11) oder (nicht dargestellt) einem Stapel entnommen, und einer Vorverformungseinrichtung (2) zugeführt. Eine derartige Verformungseinrichtung kann aus zwei aufeinanderfolgenden Kaltwalzgerüsten (21,22) bestehen, in welchen der Vormaterialquerschnitt verringert und ein genauer Rund- oder Flachquerschnitt gewalzt wird.

Zur Vorverformung kann auch eine Zieheinrichtung oder dgl. verwendet werden, wobei jedoch der Verfahrensbeginn erschwert bzw. aufwendiger durchführbar wird.

Nach dem Austritt des Walzmaterials aus der Vorverformungseinrichtung besitzt dieses im wesentlichen Geradheit, eine glatte Oberfläche mit konstantem Querschnitt bzw. gleichbleibender Querschnittsform und eine Kristallgitterverspannung im Werkstoff. In einer Erwärmungseinrichtung (3) wird mittels Kontaktrollen ( 31, 32) ein Stromkreis geschlossen, ein elektrischer Stromfluß von einer Stromquelle durch das Walzgut bewirkt und eine Widerstandserwärmung erzielt. Mit einer Temperaturmeßeinrichtung (30̸), welche der Erwärmungszone nachgeschaltet ist, kann eine Regelung der Energiezufuhr und dgl. und/oder eine Steuerung des Verfahrens vorgenommen werden. Es kann auch vorgesehen sein, eine Temperaturausgleichseinrichtung (4) einer Verformungseinrichtung (5) vorzuordnen. Die Verformungseinrichtung (5) besteht vorzugsweise aus mindestens zwei Walzgerüsten ( 51, 52) oder einem Kassettenwalzwerk für eine Mindestverformung von insgesamt 50̸ %.

Das Fertigprodukt wird von Lagerungseinrichtung (6), z.B. Trommel (61) , oder Stapelbehältnis aufgenommen. Besonders gute Ergebnisse werden mit einer erfindungsgemäßen Anordnung erzielt, wenn die Vorverformungseinrichtung (2) und die Walzeinrichtung (5) und gegebenenfalls die Kontaktrollen der Erwärmungseinrichtung (3) derart gesteuert werden, daß die Austrittsgeschwindigkeit des Walzgutes nach der Vorverformung, die Durchgangsgeschwindigkeit durch die Erwärmungseinrichtung und die Eintrittsgeschwindigkeit in die Walzeinrichtung im wesentlichen gleich groß sind und im dazwischen liegenden Walzgut Zugspannungen herrschen. Für eine derartige Steuerung hat sich eine temperaturgeführte Gesamtregelung als vorteilhaft erwiesen.

## Patentansprüche

1. Verfahren zum Walzen von Draht- oder Stabmaterial aus metallischen Werkstoffen, wobei dem Walzgut eine Verminderung der Querschnittsfläche von mindestens 50 % erteilt wird, dadurch gekennzeichnet, daß in einem ersten Schritt durch Kaltumformen bei einer im wesentlichen der Raumtemperatur entsprechenden Temperatur mit einer Querschnittsflächenverminderung von mindestens 1,8 % das Walzgut vorverformt, dabei verfestigt und ein innerer Spannungszustand im Werkstoff eingestellt wird, worauf in einem zweiten Schritt das Walzgut auf eine Temperatur verbesserter Verformbarkeit erwärmt und in mindestens zwei aufeinanderfolgenden Walzschritten mit einer Querschnittsflächenverminderung von mindestens 10 % je Schritt, insgesamt von mindestens 50 %, weiterverformt wird.

2. Verfahren nach Anspruch 1, dadurch gekennzeichnet, daß die im ersten Schritt vorgesehene Vorverformung mittels Kaltwalzens durchgeführt wird und das mit einem inneren Spannungszustand im Werkstoff versehene Walzgut im zweiten Schritt mittels eines an sich bekannten Schnellerwärmungsverfahrens konduktiv in einer Erwärmungsstrecke auf eine Temperatur verbesserter Verformbarkeit erwärmt und weiterverformt wird.

3. Verfahren nach einem der Ansprüche 1 oder 2, dadurch gekennzeichnet, daß eine Gefügeumwandlung erfahrende metallische Werkstoffe im zweiten Schritt auf eine Walztemperatur von höchstens der Ac1- Temperatur bzw. der Umwandlungstemperatur in das Gammagefüge erwärmt und bei dieser Tempertur weiterverformt werden, wobei durch Kühlung eine Temperaturerhöhung im Walzgut bei der Weiterverformung verhindert wird.

4. Verfahren nach einem der Ansprüche 1 bis 3, dadurch gekennzeichnet, daß nach dem ersten Schritt unmittelbar der zweite Schritt angeschlossen wird und daß die Vorverformung im ersten Schritt und/oder die Weiterverformung im zweiten Schritt derart ausgeführt werden (wird), daß dem zwischenliegenden Walzgut Zugspannungen aufgebracht werden.

5. Anordnung zum Walzen von Draht- oder Stabmaterial aus metallischen Werkstoffen zur Durchführung des Verfahrens nach einem der Ansprüche 1 bis 4, die eine an sich bekannte Erwärmungseinrichtung (3) mit Energieeinbringung in das Walzgut durch direkten Stromdurchgang und eine nachfolgende Walzeinrichtung (5) für eine mindestens zweistufige Verformung aufweist, dadurch gekennzeichnet, daß eine Vorverformungseinrichtung (2) vorgeordnet ist, welche durch eine Kaltwalzeinrichtung gebildet ist.

6. Anordnung nach Anspruch 5, dadurch gekennzeichnet, daß die Vorverformungseinrichung (2) und/oder die Walzeinrichtung (5) und die Erwärmungseinrichtung (3) einstellbare Antriebe aufweisen, welche mit einer Steuerung verbunden und gemeinsam regelbar sind.

7. Anordnung nach einem der Ansprüche 5 oder 6, dadurch gekennzeichnet, daß die Vorverformungseinrichtung (2) und die Erwärmungseinrichtung (3) und eine Temperaturausgleichszone (4) sowie die Walzeinrichtung (5) in Walzrichtung hinereinander angeordnet sind, wobei das Walzgut (7) geradlinig durchleit- bzw. verarbeitbar ist.

8. Verwendung einer Anordnung nach einem der Ansprüche 5 bis 7 zur Verformung von härtbaren Stählen.

## Claims

1. A process for rolling wire or rod material from metal materials, a reduction of at least 50% of the cross-sectional area being imposed on the rolled stock, **characterised in that** in a first step, the rolled stock is pre-moulded by cold working at a temperature substantially corresponding to room temperature, with a reduction in cross-sectional area of at least 1.8%, is hardened, and an inner state of stress is produced in the material, and subsequently in a second step the rolled stock is heated to a temperature of greater malleability, and is further moulded in at least two successive rolling steps with a reduction in cross-sectional area of at least 10% per step, and overall of at least 50%.

2. A process in accordance with claim 1, **characterised in that** the pre-moulding in the first step is carried out by cold rolling, and in a second step the rolled stock, with an inner state of stress in the material, is conductively heated in a heating section, by means of a rapid heating process known *per se*, to a temperature of greater malleability, and is further moulded.

3. A process in accordance with one of claims 1 or 2, **characterised in** **that** in the second stage metal materials undergoing structural transformation are heated to a rolling temperature of, at the most, the Acl- temperature or the temperature of transformation into the gamma structure, and are further moulded at this temperature, a temperature increase in the rolled stock during further moulding being prevented by cooling.

4. A process in accordance with one of claims 1 to 3, **characterised in** **that** the second step is immediately subsequent to the first step, and the pre-moulding in the first step and/or the further moulding in the second step is/are carried out in such a manner that tensile stresses are applied to the intermediate rolled stock.

5. An arrangement for rolling wire or rod material from metal materials, to carry out the process in accordance with one of claims 1 to 4, having a heating device (3) known *per se*, with introduction of energy into the rolled stock by direct passage of electricity, and a subsequent rolling device (5) for at least two-stage moulding, **characterised in** **that** a pre-moulding device (2), formed by a cold-rolling device, is firstly provided.

6. An arrangement in accordance with claim 5, **characterised in that** the pre-moulding device (2) and/or the rolling device (5) and the heating device (3) have adjustable drives, which are connected to control means and are commonly adjustable.

7. An arrangement in accordance with one of claims 5 or 6, **characterised in that** the pre-moulding device (2) and the heating device (3) and a temperature-compensating zone (4) and the rolling device (5) are arranged one behind another in the direction of rolling, it being possible to guide through or process the rolled stock (7) in a straight line.

8. Use of an arrangement in accordance with one of claims 5 to 7, to mould hardenable steels.

## Revendications

1. Méthode pour le laminage de fils et de barres en matériaux métalliques, dans laquelle le produit à laminer subit une réduction de surface de section d'au moins 50 %, caractérisée en ce que, dans une première étape, le produit à laminer est prédéformé par déformation à froid à une température qui correspond essentiellement à la température ambiante, avec une réduction de surface de section d'au moins 1,8 % du produit à laminer, ce qui le consolide et crée un état de tension dans le matériau, puis, dans une seconde étape, le produit à laminer est réchauffé à une température de meilleure déformabilité et sa déformation est poursuivie en au moins deux étapes successives de laminage avec une réduction de surface de section d'au moins 10 % par étape, et au moins 50 % au total.

2. Méthode selon la revendication 1, caractérisée en ce que la prédéformation prévue à la première étape est réalisée au moyen d'un laminoir à froid, et en ce que le produit à laminer avec un état de tension dans le matériau est, dans la seconde étape, réchauffé à une température de meilleure déformabilité par conduction dans une boucle de réchauffage selon un procédé de réchauffage rapide connu en soi, puis sa déformation est poursuivie.

3. Méthode selon l'une des revendications 1 ou 2, caractérisée en ce qu'un matériau métallique subissant une modification de structure est, dans la seconde étape, réchauffé à une température de laminage atteignant au maximum la température Acl ou bien la température de transformation dans la structure gamma, sa déformation se poursuivant à cette température, une élévation de température dans le produit à laminer lors de cette déformation complémentaire étant empêchée par refroidissement.

4. Méthode selon l'une des revendications 1 à 3, caractérisée en ce que la seconde étape suit immédiatement la première étape, et en ce que la prédéformation de la première étape et/ou la déformation complémentaire de la seconde étape sont effectuées de telle sorte que des contraintes de tension sont apportées au produit à laminer entre les deux étapes.

5. Arrangement pour le laminage de fils et de barres en matériaux métalliques, pour mettre en oeuvre la méthode selon l'une ou l'autre des revendications 1 à 4, comportant un dispositif de réchauffage (3) connu en soi, avec apport d'énergie dans le produit à laminer par passage direct de courant, et un dispositif de laminage (5) placé à la suite pour effectuer une déformation en au moins deux étapes, caractérisé en ce qu'un dispositif de prédéformation (2) constitué par un laminoir à froid est prévu en amont.

6. Arrangement selon la revendication 5, caractérisé en ce que le dispositif de prédéformation (2) et/ou le dispositif de laminage (5) ainsi que le dispositif de réchauffage (3) disposent d'entraînements à vitesse variable reliés à une commande et susceptibles d'être réglés ensemble.

7. Arrangement selon l'une des revendications 5 ou 6, caractérisé en ce que le dispositif de prédéformation (2) et le dispositif de réchauffage (3) et une zone d'équilibrage de température (4) ainsi que le dispositif de laminage (5) sont disposés à la suite les uns des autres dans le sens du laminage, le produit à laminer (7) étant passé et travaillé de façon linéaire.

8. Utilisation d'un arrangement selon l'une des revendications 5 à 7 pour la déformation d'aciers durcissables.
